# FASCICULE DE BREVET EUROPEEN

(11) **EP 0 263 427 B1**
(45) Date de publication et mention de la délivrance du brevet: **11.08.1993**
(21) Numéro de dépôt: 87114248.5
(22) Date de dépôt: 30.09.1987
(51) Int. Cl.: C22C 29/12, C22C 1/09

(54) **Matériau composite céramo-métallique et procédé pour sa fabrication**
Metall-keramisches Verbundmaterial und Verfahren zu seiner Herstellung
Metal-ceramic composite material and process for its manufacture

(30) Priorité: 10.10.1986 US 917577
(43) Date de publication de la demande: 13.04.1988
(73) Titulaire: UFEC UNIVERSAL FUSION ENERGIE COMPANY S.A., CH-1205 GENEVE (CH)
(72) Inventeur: Kramer, Bruce M., Washington, DC 20008 (US); Dombrowski, David M., Milford, OH 45150 (US); Gonseth, Denis, CH-1297 Founex (CH); Yang, Minyang, Hopedale, MA 01747 (US); Kohler, Stephen P., Derry, NH (US)
(74) Mandataire: Micheli & Cie

(56) Documents cités:
- EP-A- 0 028 885
- CH-A- 647 813
- DE-A- 2 919 902
- GB-A- 841 576
- US-A- 3 723 077
- US-A- 4 449 039
- US-A- 4 655 830

## Description

La présente invention se rapporte à un matériau composite céramo-métallique à base d'oxyde d'aluminium et à un procédé pour la fabrication de ce matériau.

L'oxyde d'aluminium présente les caractéristiques d'une excellente résistance à l'usure. Ce matériau est utilisé dans les outils de coupe pour métaux ou pour surfaces résistantes à l'usure. L'oxyde d'aluminium sous la forme de revêtement sur des outils en carbure conventionnels est formé par déposition en phase vapeur ou par sputtering. On sait que les propriétés mécaniques de l'oxyde d'aluminium peuvent être améliorées en formant des solutions solides avec d'autres oxydes tel que l'oxyde de chrome, ou en formant des compositions multiphasées avec d'autres oxydes tel que celui de zirconium. En outre, il est connu de former des outils de coupe par frittage ou par un procédé de pressage à chaud. Des compositions d'oxyde d'aluminium peuvent également comprendre des additifs de fixation des joints de grains, tels que de l'oxyde de magnésium, de l'oxyde de titane ou du carbure de titane. Les outils en oxyde d'aluminium sont trop fragiles pour la plupart des opérations de coupe d'acier, et leur usage est limité à des coupes de finition, à cause de leur manque de ductilité conduisant à une incapacité de résister à des charges ou vibrations même moyennes entre l'outil et la pièce usinée sans risque de rupture. Des essais ont été effectués pour produire des matériaux céramo-métalliques à base d'oxyde d'aluminium pour des outils de coupe, jusqu'à présent avec très peu de succès, ceci à cause de la difficulté de lier l'oxyde d'aluminium à des métaux. Ainsi, les tentatives préalables pour augmenter de manière significative la résistance à la rupture de matériaux composites n'ont pas réussies.

Les mélanges pressés à chaud d'oxyde d'aluminium et de carbure de titane, ainsi que d'oxyde d'aluminium et de whiskers de carbure de silicium, constituent les céramiques disponibles à base d'oxyde les plus solides.

Il a été proposé dans le brevet U.S. 4,217,113 de former des compositions métalliques contenant de l'oxyde d'aluminium destinées à être utilisées pour des outils de coupe dans des conditions pour former une phase d'oxyde de métal réactive à l'interface de l'oxyde d'aluminium, qui est formé à partir d'un métal dérivé de la phase métallique, et de l'oxyde d'aluminium. Toutefois, étant donné que peu d'oxydes surpassent l'oxyde d'aluminium en ce qui concerne la dureté et la résistance à des températures élevées, il a été constaté que des défectuosités dans ces compositions se produisent au niveau de l'oxyde de métal formé à l'interface entre l'oxyde d'aluminium et le métal. Jusqu'à présent, l'art antérieur s'est concentré sur la formation d'un interface d'oxyde de métal réactif entre la matrice métallique et l'oxyde d'aluminium afin d'augmenter la résistance à la rupture des compositions d'oxyde d'aluminium.

Le but de la présente invention consiste donc à éliminer complètement les phases d'oxyde interfaciales et ainsi d'augmenter la résistance à la rupture. Le matériau composite céramo-métallique selon la présente invention, visant à atteindre le but précité, présente les caractéristiques mentionnées dans la revendication 1.

La seconde phase ou matrice, contenant de préférence environ 20% en poids d'ingrédients additionnels en plus du métal et du carbure de titane, est donc rendue non réactive vis-à-vis de l'oxyde d'aluminium par inclusion d'une quantité suffisante de carbure de titane à l'interface entre l'oxyde d'aluminium et cette matrice, afin d'empêcher toute réaction chimique au niveau de cette interface entre cette matrice et les particules d'oxyde d'aluminium, durant la phase de consolidation à la température du liquidus, c'est-à-dire à la température du frittage. La structure obtenue est caractérisée par l'absence de phase interfaciale cassante ou à faible résistance et par l'absence d'un interface constitué de composés de réaction tels que des oxydes.

Lorsqu'il est destiné à être utilisé comme outil de coupe, le matériau composite selon l'invention contient une quantité inférieure à environ 30% en volume de la phase métallique matrice, et plus particulièrement il contient entre environ 70 et 90 % volume d'oxyde d'aluminium. Le matériau selon l'invention est également utile pour la fabrication de parties structurelles présentant une bonne résistance à l'abrasion et à l'usure chimique, y compris à l'oxydation, et contient alors la phase métallique en une concentration jusqu'à environ 40 % en volume, plus particulièrement il contient entre environ 50 et 70 % en volume d'oxyde d'aluminium.

Un autre objet de la présente invention consiste en un procédé pour la fabrication du matériau composite cérémo-métallique défini précédemment, qui présente les caractéristiques mentionnées dans la revendication 12. La réaction de frittage des éléments constitutifs est donc effectuée en contrôlant la pression partielle de monoxyde de carbone, et de préférence en atmosphère non oxydante, par exemple sous vide ou sous atmosphère inerte. Elle peut être combinée avec un pressage à chaud ou avec un pressage isostatique à chaud.

Selon une forme préférée du procédé, toutes les parties de carbure de titane présentes à l'interface peuvent être fournies par revêtement du composant oxyde d'aluminium sous la forme de particules avec du carbure de titane, avant la phase de consolidation des particules par frittage pour la formation d'un article.

Plus particulièrment, le matériau selon l'invention est préparé par consolidation ou frittage d'un mélange de poudres homogènes microscopiques à un oxyde d'aluminum et/ou d'une solution solide contenant un ou plusieurs constituants de l'oxyde d'aluminium et (b) une phase matrice. Cette phase matrice comprend un métal susceptible de retenir des concentrations relativement élevées de titane et de carbone et une source de titane et de carbone. Les concentrations relatives de titane et de carbone doivent être telles qu'elles puissent former du carbure de titane en une quantité suffisante pour empêcher une réaction à l'interface entre la phase matrice et la phase oxyde d'aluminium. Une telle réaction doit être éliminée, étant donné qu'elle aboutit à la formation de compositions d'interface qui peuvent être nuisibles. Des températures appropriées pour la consolidation par frittage du mélange homogène pour former un article sont comprises entre la température minimale à laquelle le composant métallique forme un liquide avec la concentration appropriée de titane et de carbone jusqu'à la température du point de fusion de l'oxyde d'aluminium. De préférence, cette température est comprise entre environ 1300 et environ 1600°C. Le mélange est soumis à une température élevée pendant une période suffisante pour que les constituants titane et carbone se dissolvent dans la matrice métallique, de telle sorte que le titane et le carbone soient retenus dans cette matrice sous forme d'une solution liquide. On pense que la présence de carbure de titane à l'interface retarde ou empêche une réaction à l'interface de la matrice métallique et de l'oxyde d'aluminium.

Pour la réalisation d'outils de coupe ou autres surfaces résistantes à l'usure, les compositions préparées par le procédé selon l'invention contiennent entre environ 70 et 90 % en volume d'oxyde d'aluminium. Pour la réalisation d'articles résistant à l'abrasion tels que des soupapes, des constituants de pompes à combustibles, des parties structurales de moteurs, ou les similaires, le matériau composite selon la présente invention contient plus d'environ 50 % en volume d'oxyde d'aluminium, de préférence entre environ 50 et 70 % volume.

Les réactions possibles de Al₂O₃ et TiC peuvent être représentées par les trois équations suivantes :

$\text{2Al₂O₃ + 3TiC = Al₄C₃ + 3 TiO₂ (1)}$
${\text{Al₂O₃ + 3 TiC = 5(Al}}_{\text{0,4}} {\text{Ti}}_{\text{0,6}} \text{) + 3CO↑ (2)}$
$\frac{\text{x}}{\text{2}} {\text{Al₂O₃ + (a+y) TiC = Al}}_{\text{x}} {\text{Ti}}_{\text{y}} {\text{+ Ti}}_{\text{a}} {\text{O}}_{\text{b}} \text{+ (a+y)CO↑ (3)}$

où

$\text{b =[1,5 x - (a+y)]}$

Afin de s'assurer que la réaction (2) ci-dessus se produise de préférence aux deux autres, et ainsi de supprimer la formation d'oxyde de titane non souhaitée, il est important que la pression partielle de CO durant le frittage soit maintenue dans un domaine d'environ 10⁻⁵ à 10⁻² Torr (1,33.10⁻³ à 1,33 Pa), et de préférence d'environ 10⁻⁴ à 10⁻³ Torr (1,33.10⁻² à 1,33.10⁻¹ Pa).

Le matériau composite selon l'invention est caractérisé par une microstructure qui est substantiellement composée d'une phase céramique d'oxyde d'aluminium séparée et agglomérée par une phase matrice métallique ductile. L'interface entre la phase oxyde d'aluminium et la phase matrice métallique est principalement composée de carbure de titane. Ce matériau composite présente une résistance à la rupture (ou facteur d'intensité de contrainte K_{IC}) de 8 à 15 MN/m³/2, donc beaucoup plus élevée en comparaison avec les 4 à 5 MN/m³/2 des compositions à base d'alumine disponibles commercialement. De préférence, les différents constituants destinés à former le matériau composite selon l'invention sont mélangés et broyés par des techniques telles que le broyage à billes, le broyage à air, ou les similaires, avant de soumettre le mélange à une température et une pression élevées.

Des sources représentatives de titane sont le titane métallique et le carbure de titane. Des sources représentatives de carbone sont le carbone, ainsi que les carbures de titane, molybdène, tungstène, vanadium, carbure, chrome, tantale, niobium, zirconium, et hafnium. Les premiers composants métalliques appropriés qui sont relativement non réactifs par rapport à l'oxyde d'aluminium, au titane et au carbure de titane, comprennent le nickel, le fer, le cobalt ou les mélanges de ceux-ci. La solubilité du titane et du carbone dans la phase matrice métallique peut être augmentée par addition d'un troisième composant en une quantité généralement comprise entre environ 5 et 30% en poids, par rapport au poids dudit premier composant métallique, tels que du carbure de molybdène, du carbure de chrome, du carbure de tantale, et du carbure de niobium, du carbure de tungstène, du carbure de vanadium, du ruthénium, du rhodium, du rhénium et de l'osmium, ainsi que les mélanges et alliages de ceux-ci.

Toute forme disponible d'alumine peut être utilisée dans la présente invention, y compris une poudre de particules de dimensions comprises entre environ 0,1 et 100 micromètres de diamètre, des whiskers, des fibres ou d'autres formes solides. La présente invention peut également être utilisée pour lier des composants oxyde d' aluminium solides les uns avec les autres ou à des composants métalliques.

Selon une variante préférée de l'invention, les particules d'oxyde d'aluminium sont pré-revêtues avec du carbure de titane, des oxi-carbures de titane ou du titane, avant d'être mélangées avec la phase matrice métallique. Des techniques de revêtement appropriées comprennent la déposition chimique en phase vapeur, simple ou combinée avec la technique du plasma ou du laser, le sputtering, la déposition physique en phase vapeur, l'évaporation sous vide ou la réduction de revêtement d'oxyde de titane sur la surface des particules d'oxyde d'aluminium.

Les procédés de revêtement mentionnés ci-dessus peuvent être mis en oeuvre dans une chambre de réaction qui est entourée d'une spire d' induction électriquement reliée à un oscillateur à fréquences radio. La chambre est munie d'entrées et de sorties à radio. La chambre est munie d'entrées et de sorties à ses extrémités axiales pour le flux du milieu gazeux. La poudre non traitée est placée dans la chambre de réaction et soumise aux températures de revêtement souhaitées par mise en oeuvre de l'oscillateur à fréquences radio.

A titre d'exemple, des couches de carbure de titane sont formées sur des particules d'oxyde d'aluminium dans la chambre de réaction en entraînant les particules dans un mélange gazeux de tétrachlorure de titane, d'une source de carbone gazeuse, telle que le méthane, et d'hydrogène, et en chauffant les particules à une température comprise entre environ 800 et environ 1800° C, de préférence aux environs de 1 000°C. La réaction peut être décrite par l'équation suivante, bien que de l'hydrogène soit souvent ajouté pour assurer que la réaction se produise dans un environnement réducteur :

TiCl₄ + CH₄ → TiC + 4 HCl↑

Le mélange contenant les particules est maintenu à la température réactionnelle jusqu'à ce que l'épaisseur de revêtement désirée soit obtenue. Un test de routine est effectué pour déterminer la valeur de la croissance en épaisseur du revêtement à une valeur particulière du débit gazeux et à une température déterminée. Des revêtements préférés typiques ont une épaisseur de l'ordre de 100 à 1 000 ångströms, et de préférence de 200 à 500 ångströms (1 ångström (Å) = 0.1 nm).

La présente invention sera maintenant décrite plus en détail en référence à l'exemple illustratif suivant :

### Exemple

Des poudres d'alumine ont été disposées dans des tubes de verre pyrex pour chromatographie ayant une extrémité effilée à laquelle a été fixée une plaque de verre fritté poreux. De l'argon a été introduit dans les tubes et passé à travers le verre fritté et le lit de poudre. En contrôlant avec précision le débit de gaz, au moyen d'une vanne micrométrique, seules des fines particules ont été entraînées dans le courant gazeux et introduites dans la chambre de réaction soit au fond de celle-ci dans l'entrée de gaz soit directement dans le plasma en joignant un tube d'alumine allongé à l'entrée normale de gaz et de poudre. La poudre a été recueillie par réduction de la vitesse du courant gazeux dans une chambre élargie et par filtration du gaz à travers des filtres en acier inoxydable. Après que le générateur ait été mis en oeuvre à pleine puissance, de l'argon a été introduit dans la chambre réactionnelle jusqu'à ce qu'un débit de 750 ml/mn soit obtenu. A ce moment, le mélange gazeux de TiCl₄ + CH₄ + H₂ a été introduit. Après qu'un plasma composé du réactif ait été amené au paramètre de débit désiré, de l'argon gazeux a été lentement introduit à travers le lit de poudre. Puis le débit de gaz a été augmenté jusqu'à ce que l'on puisse constater que de la poudre fine quitte la chambre de fluidisation et entre dans la chambre de plasma.

Après qu'une quantité suffisante de poudre revêtue ait été obtenue, six échantilons ont été préparés, et trois composites céramiques commerciaux supplémentaires ont également été préparés pour comparaison. La composition chimique des différents échantillons préparés pour l'expérimentation est décrite dans le tableau I.

Les poudres ont été broyées pendant 24 heures dans des récipients contenant des billes d'alumine d'environ 1,3 cm comme moyen de broyage. Les mélanges de poudres ont ensuite été disposés dans un moule et pressés uniaxialement à environ 100 Kpsi (700 MPa) pour former des échantillons compacts. Ces échantillons compacts ont été frittés sous vide pendant une heure à 1370°C. Les échantillons frittés à base d'alumine ont été encapsulés dans des récipients en acier et pressés de manière isostatique 45 Kpsi (310MPa) et 1370°C en ce qui concerne les échantillons 1 et 4, et à 35 Kpsi (242MPa) et à 1315°C en ce qui concerne les échantillons 2,3,5 et 6. Ces échantillons ainsi traités ont été coupés au moyen de lames diamentées, polis et montés de manière à examiner leur microstructure.

Dans les compositions 1, 2 et 3, la phase alumine est agrégée et continue, et la phase métallique est distribuée dans des poches isolées par la phase alumine, indiquant que le mouillage incomplet abouti à un frittage apparent à l'état solide des poudres d'alumine.

Dans les compositions à base d'alumine revêtues par du TiC, à savoir les échantillons 4, 5 et 6 avec une teneur élevée en métal, la phase alumine est entourée par la phase métallique qui apparait être continue. La distribution selon les dimensions des particules d'alumine apparait être similaire, mais les particules d'alumine revêtues par du TiC sont plus uniformément dispersées dans le liant métallique que les particules d'alumine non revêtues.

Les résultats de la dureté Hᵥ et de la résistance à la fissuration W sont donnés dans le tableau II, de même que le module d'élasticité et le facteur d'intensité de contrainte K_{IC} et les valeurs de l'énergie de propagation des fissures G_{IC} calculées. Les valeurs de K_{IC} et G_{IC} ont été déterminées en utilisant la technique dit de Palmquist.

## Revendications

1. Matériau composite céramo-métallique comprenant une phase céramique comportant des particules d'oxyde d'aluminium ou d'une solution solide à base d'oxyde d'aluminium, qui sont réparties uniformément dans une matrice, cette matrice ne réagissant pas avec l'oxyde d'aluminium et comportant un métal choisi parmi le Ni, le Co, le Fe et les mélanges de ceux-ci, ainsi que du carbure de titane, et dans lequel la concentration en carbure de titane présent à l'interface entre la phase céramique et la matrice est telle qu'elle empêche la réaction chimique entre celles-ci à la température du frittage.

2. Matériau composite selon la revendication 1, caractérisé par le fait que les particules d'oxyde d'aluminium sont sous la forme d'une poudre dont les grains ont un diamètre de 0,1 à 100 micromètres.

3. Matériau composite selon la revendication 1, caractérisé par le fait que les particules d'oxyde d'aluminium sont sous la forme de whiskers ou de filaments.

4. Matériau composite selon l'une des revendications 1 à 3, caractérisé par le fait que les particules d'oxyde d'aluminium sont revêtues de carbure de titane, d'oxycarbure de titane ou de titane.

5. Matériau composite selon la revendication 4, caractérisé par le fait que l'épaisseur du revêtement est de 100 à 1000 Å.

6. Matériau composite selon la revendication 5, caractérisé par le fait que l'épaisseur du revêtement est de 200 à 500 Å.

7. Matériau composite céramo-métallique comprenant une phase céramique comportant des particules d'oxyde d'aluminium ou d'une solution solide à base d'oxyde d'aluminium, qui sont réparties uniformément dans une matrice, cette matrice ne réagissant pas avec l'oxyde d'aluminium et comportant un métal choisi parmi le Ni, le Co, le Fe et les mélanges de ceux-ci, ainsi que du carbure de titane, et un troisième composant en une quantité inférieure à 30% en poids, ce troisième composant étant choisi de telle sorte qu'il rende le carbure de titane plus soluble dans ledit premier métal, et la concentration en carbure de titane présent à l'interface entre la phase céramique et la matrice dudit matériau composite étant telle qu'elle empêche la réaction chimique entre ces phases à la température du frittage.

8. Matériau composite selon la revendication 7, caractérisé par le fait que le troisième composant est choisi parmi le groupe comprenant les carbures de Mo, Cr, W, V, Ta et Nb et les métaux Ru, Rh, Re et Os, ainsi que les mélanges et alliages de ceux-ci.

9. Matériau composite selon la revendication 7, caractérisé par le fait que le troisième composant est le Mo, le Mo₂C ou une combinaison de ceux-ci.

10. Matériau composite selon l'une des revendication 1 à 9 pour la réalisation d'articles résistant à l'abrasion, caractérisé par le fait qu'il contient entre environ 50 et 70% vol. de particules d'oxyde d'aluminium ou de solution solide à base d'oxyde d'aluminium.

11. Matériau composite selon l'une des revendication 1 à 9 pour la réalisation d'articles résistant à l'usure tels que des outils de coupe, caractérisé par le fait qu'il contient entre environ 70 et 90% vol. de particules d'oxyde d'aluminium ou de solution solide à base d'oxyde d'aluminium.

12. Procédé pour la fabrication de matériau composite céramo-métallique selon l'une des revendications 1 à 11, caractérisé par le fait que les différents constituants sont frittés dans des conditions telles que la pression partielle de CO formé soit comprise entre 1,33.10⁻³ et 1,33 Pa.

13. Procédé selon la revendication 12, caractérisé par le fait que le frittage est effectué sous vide partiel ou atmosphère inerte, à une température comprise entre 1300 et 1600°C et en maintenant la pression partielle de CO entre 1,33.10⁻² et 1,33.10⁻¹ Pa.

14. Procédé selon la revendication 13, caractérisé par le fait que le matériau est pressé uniaxialement avant le frittage à environ 700 MPa.

15. Procédé selon la revendication 13, caractérisé par le fait que le matériau est pressé de façon isostatique avant le frittage entre 242 et 310 MPa.

16. Procédé selon l'une des revendications 12 à 15 pour la fabrication d'un composite selon la revendication 4, caractérisé par le fait qu'on dépose préalablement au frittage un revêtement de carbure ou d'oxycarbure de titane ou de titane métallique sur les particules d'oxyde d'aluminium.

17. Procédé selon la revendication 16, caractérisé par le fait que la déposition est effectuée par réduction chimique en phase gazeuse du TiCl par l'hydrogène en présence d'une source de carbone, par exemple du méthane, à une température comprise entre 800 et 1200°C.

## Claims

1. Ceramo-metallic composite material comprising a ceramic phase, including particules of aluminium oxide or of an aluminium oxide-based solid solution, which are uniformly distributed in a matrix, said matrix being non-reactive with aluminium oxide and comprising a metal selected among Ni, Co, Fe and the mixtures thereof, as well as titanium carbide, and in which the content of titanium carbide present at the interface between the ceramic phase and the matrix is such that it prevents the chemical reaction between them at the sintering temperature.

2. Composite material according to claim 1, characterized by the fact that the aluminium oxide particles are under the form of a powder with grains having a diameter of 0.1 to 100 micrometers.

3. Composite material according to claim 1, characterized by the fact that the aluminium oxide particles are under the form of whiskers or filaments.

4. Composite material according to one of the claims 1 to 3, characterized by the fact that the aluminium oxide particles are coated with titanium carbide, titanium oxicarbide or titanium.

5. Composite material according to claim 4, characterized by the fact that the thickness of the coating is of 100 to 1000 A.

6. Composite material according to claim 5, characterized by the fact that the thickness of the coating is of 200 to 500 A.

7. Ceramo-metallic composite material comprising a ceramic phase, including particles of aluminium oxide or of an aluminium oxide-based solid solution, which are uniformly distributed in a matrix, said matrix being non-reactive with aluminium oxide and comprising a metal selected among Ni, Co, Fe and the mixtures thereof, as well as titanium carbide, and a third component in an amount lower than 30% by weight, said third component being selected in such a way that it makes the titanium carbide more soluble in said first metal, and the content of titanium carbide present at the interface between the ceramic phase and the matrix being such that it prevents the chemical reaction between these phases at the sintering temperature.

8. Composite material according to claim 7, characterized by the fact that the third component is selected from the group comprising the carbides of Mo, Cr, W, V, Ta and Nb, and the metals Ru, Rh, Re and Os, as well as the mixtures and alloys thereof.

9. Composite material according to claim 7, characterized by the fact that the third component is Mo, Mo₂C or a combination thereof.

10. Composite material according to one of claim 1 to 9 for the realization of abrasion resisting articles, characterized by the fact that it contains between about 50 and 70 vol. % of aluminium oxide particles, or of aluminium oxide-based solid solution.

11. Composite material according to one of claims 1 to 9 for the realization of wear resisting articles such as cutting tools, characterized by the fact that it contains between about 70 and 90 vol. % of aluminium oxide particles, or of aluminium oxide-based solid solution.

12. Process for the manufacture of the ceramo-metallic composite material according to one of the claims 1 to 11, characterized by the fact that the various components are sintered under such conditions that the partial pressure of the formed CO is comprised between 1.33.10⁻³ and 1.33 Pa.

13. Process according to claim 12, characterized by the fact that the sintering is carried out under partial vacuum or in inert atmosphere, at a temperature comprised between 1300 and 1600°C and by maintaining the partiel pressure of CO between 1.33.10⁻² and 1.33.10⁻¹ Pa.

14. Process according to claim 13, characterized by the fact that the material is uniaxially pressed at about 700 MPa before sintering.

15. Process according to claim 13, characterized by the fact that the material is pressed in an isostatic manner between 242 and 310 MPa before sintering.

16. Process according to one of claim 12 to 15 for the manufacture of a composite material according to claim 4, characterized by the fact that a coating of titanium carbide or oxicarbide or of metal titanium is deposited on the aluminium oxide particles prior to the sintering.

17. Process according to claim 16, characterized by the fact that the coating is carried out by chemical reduction in vapor phase of TiCl₄ by hydrogen in presence of a carbon source, for example methane, at a temperature comprised between 800 and 1200°C.

## Patentansprüche

1. Metall-keramisches Verbundmaterial mit einer keramischen Phase, die Aluminiumoxidteilchen oder Teilchen einer Festlösung auf Alumiumoxidbasis umfasst, welche gleichmässig in einer Matrix verteilt sind, wobei diese Matrix mit dem Aluminiumoxid nicht reaktiv ist und ein Metall, das unter Ni, Co, Fe und deren Gemischen ausgewählt ist, sowie Titankarbid aufweist, und bei dem der an der Grenzfläche zwischen der keramischen Phase und der Matrix vorliegende Titankarbidgehalt derart ist, dass er die chemische Reaktion zwischen diesen Phasen bei der Temperatur der Sinterung verhindert.

2. Verbundmaterial nach Anspruch 1, dadurch gekennzeichnet, dass die Aluminiumoxidteilchen in Form eines Pulvers sind, dessen Teilchen einen Durchmesser von 0,1 bis 100 Mikrometer haben.

3. Verbundmaterial nach Anspruch 1, dadurch gekennzeichnet, dass die Aluminiumoxidteilchen in Form von Whiskern oder Fasern sind.

4. Verbundmaterial nach einem der Ansprüche 1 bis 3, dadurch gekennzeichnet, dass die Alumiumoxidteilchen mit Titankarbid, Titanoxykarbid oder Titan überzogen sind.

5. Verbundmaterial nach Anspruch 4, dadurch gekennzeichnet, dass die Dicke des Überzugs 100 bis 1000 A ist.

6. Verbundmaterial nach Anspruch 5, dadurch gekennzeichnet, dass die Dicke des Überzugs 200 bis 500 A ist.

7. Metall-keramisches Verbundmaterial mit einer Keramischen Phase, die Aluminiumoxidteilchen oder Teilchen einer Festlösung auf Aluminiumoxidbasis umfässt, welche gleichmässig in einer Matrix verteilt sind, vobei diese Matrix mit dem Aluminiumoxid nicht reaktiv ist und ein Metall, das unter Ni, Co, Fe und deren Gemischen ausgewählt ist, sowie Titankarbid aufweist, und mit einem dritten Bestandteil in einer Menge unter 30 Gew. %, wobei dieser dritte Bestandteil derart gewählt ist, dass er das Titankarbid im ersten Metall löslicher macht, und wobei der an der Grenzfläche zwischen der keramischen Phase und der Matrix des benannten Verbundmaterials verliegende Titankarbidgehalt derart ist, dass er die chemische Reaktion zwischen diesen Phasen bei der Temperatur der Sinterung verhindert.

8. Verbundmaterial nach Anspruch 7, dadurch gekennzeichnet, dass der dritte Bestandteil unter der Gruppe gewählt ist, die die Karbide von Mo, Cr, W, V, Ta und die Metalle Ru, Rh, Re und Os sowie die Gemische und Legierungen derselben umfasst.

9. Verbundmaterial nach Anspruch 7, dadurch gekennzeichnet, dass der dritte Bestandteil Mo, Mo²C oder eine Verbindung derselben ist.

10. Verbundmaterial nach einem der Ansprüche 1 bis 9 zur Herstellung von gegenüber dem Abrieb beständigen Gegenständen dadurch gekennzeichnet, dass es zwischen etwa 50 und 70 Vol. % Aluminiumoxidteilchen oder Teilchen einer Festlösung auf Alumiumoxidbasis enthält.

11. Verbundmaterial nach einem der Ansprüche 1 bis 9 zur Herstellung von gegenüber dem Verschleiss beständigen Gegenständen, wie z.B. Schneidwerkzeugen, dadurch gekennzeichnet, dass es zwischen etwa 70 und 90 Vol.% Aluminiumoxidteilchen oder Teilchen einer Festlösung auf Aluminiumoxidbasis enthält.

12. Verfahren zur Herstellung des metall-keramischen Verbundmaterials nach einem der Ansprüche 1 bis 11, dadurch gekennzeichnet, dass die verschiedenen Bestandteile unter solchen Bedingungen gesintert werden, dass der gebildete Co-Partialdruck zwischen 1.33.10⁻³ und 1,33 Pa liegt.

13. Verfahren nach Anspruch 12, dadurch gekennzeichnet, dass das Sintern unter Teilvakuum oder inerter Atmosphäre bei einer Temperatur zwischen 1300 und 1600°C und bei Aufrechterhaltung des CO-Partialdrucks zwischen 1,33.10⁻² und 1,33.10⁻¹ Pa durchgeführt wird.

14. Verfahren nach Anspruch 13, dadurch gekennzeichnet, dass das Material vor dem Sintern uniaxial bei etwa 700 MPA gepresst wird.

15. Verfahren nach Anspruch 13, dadurch gekennzeichnet, dass das Material vor den Sintern in isostatischer Weise zwischen 242 und 310 MPa gepresst wird.

16. Verfahren nach einem der Ansprüche 12 bis 15 zur Herstellung eines Verbunds nach Anspruch 4, dadurch gekennzeichnet, dass man vor dem Sintern einen Überzug aus Titankarbid oder Titanoxykarbid oder metallischem Titan auf den Aluminiumoxidteilchen abscheidet.

17. Verfahren nach Anspruch 16, dadurch gekennzeichnet, dass die Abscheidung durch chemische Reduktion des TiCl₄ in der Gasphase durch Wasserstoff in Gegenwart einer Kohlenstoffquelle, z.B. Methan, bei einer Temperature zwischen 800 und 1200°C durchgeführt wird.
